# EUROPÄISCHE PATENTSCHRIFT

(11) **EP 0 985 739 B1**
(45) Veröffentlichungstag und Bekanntmachung des Hinweises auf die Patenterteilung: **14.05.2003**
(21) Anmeldenummer: 98117125.9
(22) Anmeldetag: 10.09.1998
(51) Int. Cl.: C23C 8/26, F02F 3/10

(54) **Verfahren zum Härten von Kolbenkronen und Kolbenkrone**
Method of hardening piston crowns and piston crown
Procédé pour le durcissement de têtes de piston et tête de piston

(43) Veröffentlichungstag der Anmeldung: 15.03.2000
(73) Patentinhaber: MMS Marine Motor Service, 21279 Wenzendorf (DE)
(72) Erfinder: Horst, Reinke, 21279 Wenzendorf (DE)
(74) Vertreter: Winkler, Andreas, Dr.

(56) Entgegenhaltungen:
- EP-B- 0 007 661
- DE-A- 2 144 238
- DE-A- 2 934 027
- DE-A- 4 239 593
- DE-C- 3 212 338
- US-A- 4 643 079
- US-A- 4 918 806
- PATENT ABSTRACTS OF JAPAN vol. 097, no. 010, 31. Oktober 1997 & JP 09 170489 A (KOMATSU LTD), 30. Juni 1997
- F. HOFFMANN ET AL.: "VERSCHLEISSWIDERSTAND NITRIERTER UND NITROCARBURIERTER STÄHLE" HÄRTEREI TECHNISCHE MITTEILUNGEN, Bd. 52, Nr. 6, November 1997, Seiten 376-386, XP000735232

## Beschreibung

Die Erfindung betrifft ein Verfahren zum Härten zumindest eines Teilbereichs der Oberfläche von Kolbenkronen aus Stahl sowie eine Kolbenkrone aus Stahl, insbesondere für Großdieselmotoren.

Kolbensysteme sind wesentliche Bestandteile von Großdieselmotoren, wie sie beispielsweise in der Schiffart und der Kraftwerksindustrie eingesetzt werden. Aufgrund der auch für Großmotoren ständig schärfer werdenden Abgasgrenzwerte kommt dem Kolbensystem eine überragende Bedeutung zu, da hier hinsichtlich Temperaturbeanspruchung, Krafteinwirkung und Verschleiß extreme Verhältnisse herrschen. Kolben moderner Hochleistungs-Dieselmotoren bestehen daher überwiegend aus mehreren Komponenten, um den unterschiedlichen Anforderungen Rechnung zu tragen. Die Kolbenkrone, die das oberste, dem Verbrennungsraum gegenüberliegende Element darstellt und den gesamten Verbrennungsablauf durchläuft, bildet das am meisten gefährdete Teil in einem solchen System. Kolbenkronen werden aus einem besonderen Stahl gefertigt und sind in der Regel nach Erreichen der Verschleißgrenze auswechselbar.

Eine besondere Rolle spielt hier die Abdichtung gegen den von oben auf die Kolbenkrone einwirkenden Verbrennungsdruck. Dies geschieht durch Kolbenringe, die im seitlichen Teil eines Kolbens in Kolbenringnuten sitzen und den Brennraum nach unten gegen das Kurbelgehäuse abdichten. Ein großes Problem in diesem Bereich ist die Lebensdauer der Kolbenringnuten. Diese bestimmt sehr stark die Wartungsintervalle und damit Betriebskosten und Betriebssicherheit des Systems.

Erschwerend kommt hinzu, daß Großdieselmotoren überwiegend mit Schweröl betrieben werden, was die bereits recht hohe Belastung der Motorenteile und insbesondere des Kolbensystems weiter erhöht. Außerdem ist in den letzten Jahren aufgrund der verfeinerten Raffinerietechniken die Qualität des Schweröls ständig gesunken, was wiederum den Verschleiß weiter beschleunigt.

Zur Verlängerung der Betriebslebensdauer werden Kolbenkronen und insbesondere deren Kolbenringnuten gehärtet, und zwar entweder induktiv oder durch Verchromen. Die induktive Härtung ergibt ein mittleres Verschleißverhalten, während eine Verchromung ein recht gutes Verschleißverhalten ergibt. Obwohl das Verchromen inzwischen weithin angewendet wird, wenn auch aus Kostengründen nicht überall, bleiben dennoch einige prinzipbedingte Nachteile hinsichtlich Fertigung und Dauerhaftigkeit einer Verchromung (beispielsweise können Chromschichten zum Abplatzen neigen).

DE2144238 beschreibt ein Verfahren zur Härtung von Stahlbauteilen von Explosionsmotoren durch eine elektrische Glimmentladung bei dem keine Nachbearbeitung des Teils erforderlich ist. Es wird zitiert, daß herkömmliche Nitrierverfahren stets eine Maßänderung des Bauteils bewirken, so daß ein Nachschleifen erforderlich ist und daß das Nachschleifen durch Untermaßfertigung oder Profilvorkorrektur umgangen werden kann.

EP0007661 offenbart, Abstützflächen von Kolbenkronen zu härten, z.B. durch Nitrieren.

JP09170489 beschreibt einen Kolben der in seiner Gesamtheit oder auch teilweise mittels eines "Soft-Nitride-Treatment" gehärtet ist. Eine Nachbearbeitung wird nicht durchgeführt.

F. Hoffmann et al. in HTM 52 (1997) 6, S. 376 ff. beschreiben eine Untersuchung zum Verschleißwiderstand von nitrierten und nitrocarburierten Stählen. Es wird u.a. schlußgefolgert, daß der Verschleißwiderstand durch mechanische Entfernung des Porensaums gesteigert werden kann, sich andererseits ein Porensaum aber bei Gleitverschleiß positiv auswirken kann und der Porensaum beim Einlaufen zu einer Geometrieanpassung mit Beanspruchungsabnahme führen kann.

Die Aufgabe der Erfindung besteht darin, ein Verfahren zum Härten der Oberfläche von Kolbenkronen aus Stahl, insbesondere für Grossdieselmotoren, bereitzustellen, welches ein optimales Verschleißverhalten bei minimalem Fertigungsaufwand erlaubt.

Diese Aufgabe wird durch die in Anspruch 1 enthaltene Kombination von technischen Elementen gelöst, bei der eine Kolbenkrone aus Stahl auf ihrer gesamten Oberfläche nitriergehärtet wird, wobei ein Porensaum, eine Verbindungszone und eine Diffusionszone gebildet werden, und anschließend von den Paßflächen der Porensaum durch Schleifen abgetragen wird, während die Nutinnenflächen der Kolbenringaufnahmenuten nicht geschliffen werden.

Nitrieren als solches ist ein bekanntes technisches Verfahren, um Metalle an der Oberfläche zu härten und dadurch das Verschleißverhalten zu verbessern. Versuche haben gezeigt, daß das erfindungsgemäße Verfahren allen bisherigen Verfahren sowohl in technischer als auch in kostenmäßiger Hinsicht deutlich überlegen ist. Die Nitrierung führt nicht nur zu einer erhöhten Verschleißfestigkeit im Nutbereich, sondern bewirkt auch einen höheren Widerstand gegen Heißkorrosion und Pitting (Lochbildung durch Mikrobewegungen). Die folgende Gegenüberstellung zeigt, daß das Nitrieren entscheidende Verbesserungen erbracht hat, die sich nicht nur auf den Nutenbereich beschränken, sondern gleichzeitig eine höhere Resistenz sowohl auf dem mechanischen wie auf dem chemischen Sektor gebracht haben.

| Lebensdauer und Verschleiß unterschiedlich behandelter Kronentypen | | | | |
|---|---|---|---|---|
| Kolbenkrone | Verschleiß Nuten | Oberfläche Heißkorrosion | Widerstand gegen chemische Korrosion | Paßflächen; Widerstand gegen Reibungskorrosion |
| Krone # 1 Keine besondere Behandlung | Hoch | Starker Verschleiß u. Lochbildung | Niedrig | Niedrig |
| Krone # 2 Nutenbereich induktiv gehärtet | Relativ hoch, nur bedingt im Schweröl-Betrieb einsetzbar | Dto. | Niedrig | Niedrig |
| Krone # 3 Nutenbereich verchromt | Niedrig, Kosten relativ hoch, Gefahr des Abplatzens der Chromschicht | Dto. | Niedrig | Niedrig |
| Krone # 4 Nitriert | Sehr niedrig, ca. 50% des Verschleißes einer verchromten Nut | Erhöhter Widerstand gegen Heißkorrosion | Gut | Hoch wegen größerer Härte der Flächen |

Erfindungsgemäß ist bevorzugt vorgesehen, daß in einer Stickstoffatmosphäre nitriert wird.

Bevorzugt hat der Porensaum eine Härte von 58 bis 60 Rockwell. Die Verbindungszone hat vorzugsweise eine Härte von 78 bis 82 Rockwell, und die Diffusionszone bevorzugt eine Härte von 60 bis 65 Rockwell.

Die Erfindung bezieht sich außerdem auf eine Kolbenkrone aus Stahl, insbesondere für Großdieselmotoren, gemäß Anspruch 3.

Bevorzugt ist hierbei die Oberfläche in einer Stickstoffatmosphäre gehärtet.

Der Porensaum kann eine Härte von 58 bis 60 Rockwell, die Verbindungszone eine Härte von 78 bis 82 Rockwell und die Diffusionszone eine Härte von 60 bis 65 Rockwell haben.

Weitere Vorteile und Merkmale der Erfindung ergeben sich aus der nachfolgenden Beschreibung eines bevorzugten Ausführungsbeispiels, wobei auf eine Zeichnung Bezug genommen ist, in der
Fig. 1 eine schematische Querschnittsansicht einer in erfindungsgemäßer Weise gehärteten Kolbenkrone zeigt,
Fig. 2 eine metallographische Gefügeaufnahme im Bereich der Kolbenring-Aufnahmenuten in 6,5 facher Vergrößerung zeigt,
Fig. 3 eine Querschnittsansicht einer gehärteten Oberflächenzone in hundertfacher Vergrößerung zeigt,
Fig. 4 und 5 jeweils eine entsprechende Gefügeansicht der Härtezone in 500-facher Vergrößerung zeigen.

Fig. 1 zeigt in stark schematisierter Weise im Halbschnitt einen im ganzen mit 1 bezeichneten Kolben, dessen der Brennkammer zugekehrter Bereich durch eine Kolbenkrone 2 gebildet wird, die mit ausgezogenen Linien dargestellt ist.

Die Kolbenkrone 2 ist an ihrer mit der Zylinderlauffläche zusammenwirkenden Außenfläche mit einer Reihe (im vorliegenden Beispiel drei) Kolbenringnuten 3 versehen, die in bekannter Weise zur Aufnahme von Kolbenringen dienen. Die einzusetzenden Kolbenringe weisen hierbei sowohl gegenüber dem jeweiligen Nutgrund (d.h. in radialer Richtung) als auch gegenüber den Nutseitenflächen (d.h. in axialer Richtung) ein gewisses Spiel auf.

Ebene Paßflächen 4, von denen in Fig. 1 zwei dargestellt sind, dienen zur Verbindung der Kolbenkrone 2 mit dem übrigen Teil des Kolbens 1 und insbesondere zur Übertragung der erheblichen Axialkräfte während der Verbrennungsphase. Aufgrund der bei Großdieselmotoren verbreitet eingesetzten hohen Verdichtungsverhältnisse stellen die genannten Paßflächen neben den Kolbenringnuten die am stärksten einem mechanischen Verschleißangriff ausgesetzten Flächen der Kolbenkrone 2 dar.

Fig. 2 zeigt eine 6,5-fach vergrößerte Darstellung des erfindungsgemäß nitriergehärteten Gefüges im Bereich der Kolbenringnuten. Der freie Nutquerschnitt sowie der außerhalb der Kolbenkrone liegende Bereich (in Fig. 2 oben) sind schwarz dargestellt, während der Werkstoff der Kolbenkrone in den gehärteten Randbereichen einen dreischichtigen Aufbau erkennen läßt. Anschließend an das Kerngefüge 6, welches den überwiegenden Teil der in Fig. 2 dargestellten Materialquerschnittsfläche einnimmt, ist eine entlang des Randes verlaufende, deutlich dunkel abgesetzte Diffusionszone 7 erkennbar. An die Diffusionszone 7 schließt sich, in Fig. 2 als auf dem äußersten Rand des Materials umlaufende Linie soeben erkennbar, eine Randzone 8 an, deren Aufbau noch im einzelnen erläutert wird.

Fig. 3 zeigt eine weitere metallographische Gefügedarstellung eines erfindungsgemäß gehärteten Randbereichs einer Kolbenkrone in hundertfacher Vergrößerung, d.h. gegenüber Fig. 2 ca. 15-fach vergrößert, wobei das relativ helle Kerngefüge 6, die relativ dunkle Diffusionszone 7 und die helle Randzone 8 nunmehr deutlich erkennbar sind.

Um den zweischichtigen Aufbau der Randzone 8 erkennbar zu machen, sind in Fig. 4 und 5 Gefügeaufnahmen in 500-facher Vergrößerung dargestellt. Aufgrund der starken Vergrößerung fehlt in Fig. 4 und 5 das Kerngefüge, während die Diffusionszone 7 (jeweils unten) und die darüberliegende helle Randzone 8 deutlich zu erkennen sind. Wie die Darstellungen weiter zeigen, weist die Randzone 8 einen zweischichtigen Aufbau auf, nämlich zunächst angrenzend an die Diffusionszone 7 eine sog. Verbindungszone 8a und eine darüberliegende, etwas dunklere äußerste Zone, die als Porensaum 8b bezeichnet wird. Porensaum 8b und Verbindungszone 8a sind überdies in Fig. 4 durch eine dazwischen verlaufende dunkle Linie sichtbar voneinander abgegrenzt.

Der bis zu 20 µm dicke, spröde Porensaum 8b weist eine Härte von etwa 58 bis 60 Rockwell auf. Die Verbindungszone 8a mit einer Dicke von ca. 6 bis 10 µm hat eine Härte von etwa 78 bis 82 Rockwell. Die darunterliegende Diffusionszone, die eine wesentlich größere Dicke als die beiden vorgenannten Zonen aufweist, hat eine Härte von ca. 60 bis 65 Rockwell. Die Härte der Diffusionszone nimmt mit zunehmender Dicke bzw. Entfernung von der Oberfläche ab, da die Wirkung der Nitrierhärtung aufgrund der diese steuernden Diffusionsvorgänge mit der Tiefe abnimmt. Beispielsweise wurde eine Nitrierhärtetiefe, ermittelt durch einen Härteverlauf nach DIN 50190 Teil 3, von 0,7 mm bei einer Grenzhärte von 370 HV 0,5 festgestellt (Nht 370 = 0,7 mm). Die Kernhärte des Kolbenkronenwerkstoffes beträgt in diesem Beispiel 290 HV 10.

Versuche haben gezeigt, daß ein optimales Verschleißverhalten und damit eine größtmögliche Lebensdauer bei minimalem Fertigungsaufwand im Bereich der Kolbenringnuten dadurch erzielbar sind, daß die Nutinnenflächen (Nutflanken und Nutgrund) vor dem Nitrieren feinbearbeitet und danach nicht mehr bearbeitet werden, d.h. nicht geschliffen werden, so daß der Porensaum gewissermaßen als Einlaufzone zur Verfügung steht. Nach deren Abtragung wirken die Kolbenringe mit der sehr harten Verbindungszone zusammen, die einen erheblichen Verschleißwiderstand darstellt. Erst danach arbeitet der Kolbenring im Bereich der Diffusionszone, bis schließlich nach Abtrag von insgesamt beispielsweise ca. 0,3 mm (in jeder Nutflanke) die Verschleißgrenze der Kolbenkrone erreicht ist.

Die Paßflächen 4 müssen zur Herstellung der erforderlichen Passungstoleranzen nach dem Härten geschliffen werden. Die übrigen Oberflächen der Kolbenkrone, insbesondere die dem Brennraum zugewandte Oberseite und die der Zylinderwand zugewandte Außenseite, werden nach dem Härten nicht mehr bearbeitet bzw. geschliffen, um die Widerstandsfähigkeit von Porensaum und Verbindungszone gegen jeglichen Verschleiß, auch chemischer Art, auszunutzen.

## Patentansprüche

1. Verfahren zum Herstellen einer auf ihrer gesamten Oberfläche nitriergehärteten Kolbenkrone (2) aus Stahl, wobei beim Härten ein Porensaum (8b), eine Verbindungszone (8a) und eine Diffusionszone (7) gebildet werden, **dadurch gekennzeichnet, daß** Paßflächen (4), die zur festen Verbindung der Kolbenkrone mit weiteren Kolbenteilen dienen, nach dem Nitrieren geschliffen werden, wobei der Porensaum (8b) abgetragen wird, und daß Nutinnenflächen von Kolbenring-Aufnahmenuten (3) nach dem Härten nicht geschliffen werden.

2. Verfahren nach Anspruch 1, **dadurch gekennzeichnet, daß** in einer Stickstoffatmosphäre nitriert wird.

3. Kolbenkrone (2) aus Stahl, insbesondere für Großdieselmotoren, deren gesamte Oberfläche durch Nitrieren gehärtet ist, wobei die gehärtete Oberfläche einen Porensaum (8b), eine Verbindungszone (8a) und eine Diffusionszone (7) aufweist, **dadurch gekennzeichnet, daß** Paßflächen (4), die zur festen Verbindung der Kolbenkrone mit weiteren Kolbenteilen dienen, nach dem Nitrieren geschliffen sind, wobei der Porensaum (8b) abgetragen ist, und daß Nutinnenflächen von Kolbenring-Aufnahmenuten (3) nach dem Härten nicht geschliffen sind.

4. Kolbenkrone nach Anspruch 3, **dadurch gekennzeichnet, daß** die Oberfläche in einer Stickstoffatmosphäre gehärtet ist.

## Claims

1. A method of producing a steel piston crown (2) nitrided over its entire surface, wherein a pore fringe (8b), a connecting zone (8a) and a diffusion zone (7) are formed during hardening, **characterised in that** locating surfaces (4) for securely connecting the piston crown to other piston parts are ground after nitriding, wherein the pore fringe (8b) is removed, and **in that** internal surfaces of piston-ring receiving grooves (3) are not ground after hardening.

2. A method according to claim 1, **characterised in that** nitriding is performed in a nitrogen atmosphere.

3. A steel piston crown (2), particularly for large diesel engines, nitrided over its entire surface, wherein the hardened surface has a pore fringe (8b), a connecting zone (8a) and a diffusion zone (7), **characterised in that** locating surfaces (4) for securely connecting the piston crown to other piston parts are ground after nitriding, wherein the pore fringe (8b) is removed, and **in that** internal surfaces of piston-ring receiving grooves (3) are not ground after hardening.

4. A piston crown according to claim 3, **characterised in that** the surface is hardened in a nitrogen atmosphere.

## Revendications

1. Procédé de fabrication d'une tête (2) de piston réalisée en acier et durcie sur toute sa surface externe par une nitruration, lors de laquelle un bord poreux (8b), une zone de jonction (8a) et une zone de diffusion (7) sont formés, **caractérisé en ce que** les surfaces de contact (4), qui servent à la fixation rigide de la tête de piston avec les autres parties du piston, sont meulées après la nitruration de manière à éliminer le bord poreux (8b) et **en ce que** les surfaces internes des rainures (3), destinées à la réception des segments du piston, ne sont pas meulées après le durcissement.

2. Procédé selon la revendication 1, **caractérisé en ce que** la nitruration se fait dans une atmosphère d'azote.

3. Tête (2) de piston, en particulier pour les moteurs diesel de grande puissance, réalisée en acier et durcie sur toute sa surface externe par une nitruration, lors de laquelle un bord poreux (8b), une zone de jonction (8a) et une zone de diffusion (7) sont formés, **caractérisée en ce que** les surfaces de contact (4), qui servent à la fixation rigide de la tête de piston avec les autres parties du piston, sont meulées après la nitruration de manière à éliminer le bord poreux (8b) et **en ce que** les surfaces internes des rainures (3), destinées à la réception des segments du piston, ne sont pas meulées après le durcissement.

4. Tête de piston selon la revendication 3, **caractérisée en ce que** la surface externe est durcie dans une atmosphère d'azote.
